# EUROPÄISCHE PATENTSCHRIFT

(11) **EP 0 196 370 B1**
(45) Veröffentlichungstag und Bekanntmachung des Hinweises auf die Patenterteilung: **09.05.1990**
(21) Anmeldenummer: 85115554.9
(22) Anmeldetag: 06.12.1985
(51) Int. Cl.: H01C 7/12, H01C 7/10

(54) **Verfahren zur Herstellung eines Überspannungsableiters unter Verwendung eines Varistors auf ZnO-Basis und danach hergestellter Überspannungsableiter**
Method for the production of an overvoltage diversion utilizing a ZnO-based varistor, and overvoltage diversion thus produced
Méthode de fabrication d'un dériveur de surtension utilisant un varistor à base de ZnO et dériveur de surtension ainsi fabriqué

(30) Priorität: 07.02.1985 CH 551/85
(43) Veröffentlichungstag der Anmeldung: 08.10.1986
(73) Patentinhaber: BBC Brown Boveri AG, CH-5401 Baden (CH)
(72) Erfinder: Maier, Günther, CH-5430 Wettingen (CH); Mosele, Joseph, CH-4562 Biberist (CH); Perkins, Roger, Dr., CH-5406 Baden (CH)

(56) Entgegenhaltungen:
- EP-A- 0 004 349
- DE-A- 2 526 137
- US-A- 3 806 765
- US-A- 4 069 465
- US-A- 4 377 541

## Beschreibung

Die Erfindung geht aus von einem Verfahren zur Herstellung eines Ueberspannungsableiters auf ZnO-8asïs und von einem Ueberspannungsableiter nach der Gattung des Oberbegriffs des Anspruchs 4, wie er aus der US-A--4 069 465 bekannt ist.

In der Elektrotechnik werden mehr und mehr die früheren klassischen Ueberspannungsableiter auf Siliziumkarbid-Basis durch solche auf der Basis von Metalloxyden ersetzt. Dabei spielt das Widerstandsmaterial auf ZnO-Basis eine hervorragende Rolle. Die herkömmlichen Konstruktionen verwenden in der Regel - von bestimmten Spannungen an aufwärts - aus einzelnen Scheiben zusammengesetzte stapelartige Körper aus spannungsabhängigem gesintertem Widerstandsmaterial (Varistoren). Derartige Körper sind aus zahlreichen Veröffentlichungen bekannt (vergl. z.B. US-A-4 335 417, DE-A-2 934 832, CH-A-626 758). Die Höhe der verwendeten Scheiben ist begrenzt (z.B. auf 60 mm) und das Verhältnis Höhe zu Durchmesser ist im allgemeinen kleiner als 1.

Derartige, aus einzelnen Widerstandsscheiben zusammengesetzte Stapel sind naturgemäss nicht selbsttragend und müssen daher verspannt, in ein Isoliergehäuse eingepasst oder eingegossen oder sonst auf irgendeine Weise fixiert werden. Die im Betrieb entwickelte Wärme muss dabei durch das Isoliergehäuse nach aussen abgeführt werden.

Der stapelartige Aufbau eines herkömmlichen Überspannungsableiters ist - insbesondere bei höheren Spannungen und Leistungen - teuer und aufwendig und schliesst auch wegen der zahlreichen internen Kontaktflächen zusätzliche Risiken ein.

Es ist bekannt ein Verfahren zur Herstellung eines Ueberspannungsableiters unter Verwendung eines aktiven Widerstandskörpers (1) aus einem spannungsabhängigen Widerstandsmaterial auf ZnO-Basis, wobei ZnO-Pulver mit zusätzlichen Metalloxydpulvern gemischt, einer Wärmebehandlung unterworfen und kalt vorverdichtet und der auf diese Weise erzeugte Pressling einem Sinterprozess unterworfen, der Sinterkörper mechanisch bearbeitet, kontaktiert und mit den übrigen Bauelementen wie Isolierkörper, Armaturen und Stromzuführungen zusammengebaut wird.

Es ist schon vorgeschlagen worden, einen gesinterten stabförmigen ZnO-Widerstandskörper in einer Porzellanmasse einzubetten und letztere bei relativ tiefer Temperatur zu einem festen und mit dem Widerstandskörper fest verbundenen Isolierkörper zu sintern. Eine derartige Verbindung zwischen Widerstands- und Isolierkörper kann ohne Radialspalt ausgeführt werden. (vergl. EP-A-0 004 349). Dies stellt bereits eine Vereinfachung der Konstruktion gegenüber dem stapelartigen Aufbau üblicher Ableiter dar.

Darüber hinaus ist aus US-A-4069465 ein hohler zylinderförmiger Varistor bekannt mit einem aktiven Widerstandskörper aus einem spannungsabhängigen Widerstandsmaterial auf ZnO-Basis, einem Isolierkörper und Anschlussstücken für elektrische Verbindungen, bei dem der Widerstandskörper aus einem kompakten monolithischen Werkstück mit einem Verhältnis Höhe zu Durchmesser >1 besteht. Der bakennte Varistor weist Steuerelektroden auf, welche bis auf einen schmalen Spalt die Mantelfläche des Widerstandskörpers bedecken.

Es besteht jedoch das allgemeine Bedürfnis, den Aufbau und die Herstellung von auf ZnO-Varistoren beruhenden Überspannungsableitern weiter zu vereinfachen und für eine Massenproduktion geeignet zu machen.

Der Erfindung liegt die Aufgabe zugrunde, ein Verfahren zur Herstellung sowie eine vereinfachte Konstruktion eines Überspannungsableiters anzugeben, welcher nicht aus einzelnen Scheiben zusammengesetzt ist und einen selbsttragenden stabilen Isolierkörper als Gehäuse überflüssig macht. Insbesondere sollen teure, spröde keramische Isoliergehäuse (Porzellan) womöglich vermieden werden.

Diese Aufgabe wird durch die Merkmale des Anspruchs 1 sowie der Ansprüche 4 und 5 gelöst.

Das Verfahren nach der Erfindung zeichnet sich dadurch aus, dass es in wirtschaftlicher Weise und ohne nachteilige Beeinflussung der mechanischen und elektrischen Eigenschaften die Herstellung von Überspannungsableitern ermöglicht. Die solchermassen hergestellten Überspannungsableiter nach der Erfindung sind einfach und zweckmässig aufgebaut und zeichnen sicht trotz äusserst geringer Herstellkosten durch eine hohe Betriebssicherheit aus.

Die Erfindung wird anhand der nachfolgenden, durch Figuren näher erläuterten Ausführungsbeispiele beschrieben.

Dabei zeigt:
Fig. 1 ein Fliessbild des Verfahrens in Blockdarstellung,
Fig. 2 einen Längsschnitt durch einen Überspannungsableiter mit monolithischem, im wesentlichen zyindrischen aktiven Widerstandskörper (Varistor) und mit Isolierkörper als glatten oder gerippten Mantel,
Fig. 3 einen Längsschnitt durch einen Überspannungsableiter mit monolithischem, aussen gerippten Widerstandskörper und mit Isolierkörper als aufgebrachte Beschichtung,
Fig. 4 einen Längsschnitt durch einen Ueberspannungsableiter mit monolithischem hohlzylindrischen Widerstandskörper, mit zentraler Zugstange und mit Isolierkörper als glattem Mantel.

In Fig. 1 ist das Verfahren als Fliessbild in Blockdarstellung wiedergegeben. Die einzelnen Punkte bedürfen keiner weiteren Erläuterung. Das Pressen der in Form eines Granulats vorliegenden, in eine elastische Hohlform (z.B. aus Silikongummi) abgefüllten Masse kann nach dem kaltisostatischen Verfahren (Nassmatrize) oder vorteilhafter nach dem zweidimensionalen Radial-Verfahren (Trockenmatrize) erfolgen.

Fig. 2 zeigt einen vereinfachten Längsschnitt durch einen Ueberspannungsableiter mit monolithischem, im wesentlichen zylindirschen aktiven Widerstandskörper und mit als Mantel ausgebildetem Isolierkörper. 1 stellt den Widerstandskörper (Varistor) dar, der im wesentlichen eine glatte, zylindrische Mantelfläche aufweist. An den Enden ist der Widerstandskörper 1 im vorliegenden Fall leicht gewellt ausgeführt, um in der Klebefuge 7 bessere Haftbedungungen zu schaffen. 2 ist der als Mantel ausgebildete Isolierkörper, welcher vorteilhafterweise auf einem giessfähigen Kunststoff wie Epoxydharz, Polymerbeton, Silikonmaterial etc. besteht. Es kann dafür aber auch ein Schrumpfschlauch oder eine andere geeignete Umhüllung oder ganz allgemein irgend eine passende Beschichtung durch ein Isoliermaterial verwendet werden. Fernerhin kommen dafür Verglasungen oder Anstriche in Frage. 3 ist die metallisierte Stirnfläche des Widerstandskörpers 1,4 die entsprechende Kontaktfeder zur Hochspannungselektrode 5 bzw. Erdelektrode 6.

In der linken Hälfte der Figur ist ein Isoierkörper 2 mit glatter zylindrischer Aussenwand für Innenraumaufstellung des Ableiters dargestellt, währen sich die rechte Hälfte auf eine Ausführung mit Rippen bzw. Schirmen für Freiluftaufstellung bezieht.

Fig. 3 stellt einen Längsschnitt durch einen Ueberspannungsableiter mit monolithischem, aussen gerippten Widerstandskörper dar. Der lsolierkörper 2 ist als zusätzlich aufgebracht, vergleichsweise dünne Beschichtung ungefähr konstanter Dicke aufgeführt. Alle Bezugszeichen entsprechen denjenigen der Figur 2.

In Fig. 4 ist ein Längsschnitt eines Ueberspannungsableiters mit einem monolithischen hohlzylindrischen Widerstandskörper dargestellt. Der Widerstandskörper 1 weist eine zentrale Bohrung 8 auf, in welcher sich die mit einem Gewinde versehene Zugstange 9 aus Isoliermaterial befindet. Mittels letzterer werden die Elektroden 5 und 6 fest auf die Stirnflächen des Widerstandskörpers 1 gepresst. Alle übrigen Bezugszeichen entsprechen denjenigen der Figur 2.

### Ausführungsbeispiel I

Auf des Basis von ZnO wurde ein Ueberspannungsableiter hergestellt, dessen aktiver Widerstandskörper 1 folgende Zusammensetzung hatte:

Diese Ausgangsstoffe wurden in einer mit Achatkugeln bestückten Kugelmühle währen 10 h unter destilliertem Wasser gemischt und gemahlen, wobei eine homogene Pulvermischung mit einem Partikeldurchmesser von 1 bis 5 11m erzeugt wurde. Die Pulvermischung wurde in destilliertem Wasser derart aufgeschlämmt, dass der Feststoffanteil 60 Gew.-% betrug. Zwecks Erniedrigung der Viskosität wurde der Suspension ein handelsüblicher alkaliarmer Verflüssiger in einer Menge von ca. 1% bezogen auf des Feststoffgewicht beigefügt. Ausserdem wurde zur Verbesserung der Plastizität der späteren Trokkenmasse ein alkaliarmer Polyvinylalkohol in einer Menge von ca. 1% bezogen auf des Feststoffgewicht hinzugegeben. Dieser Zusatz verbessert die nachfolgende Verarbeitbarkeit der Masse und wirkt gleichzeitig als Bindemittel. Es wird dadurch insbesondere die homogene fehlerfreie Verdichtung der Masse und eine hohe Festigkeit und Formbeständigkeit des daraus hergestellten Presslings gewährleistet.

Die Aufschlämmung wurde nun in einem Sprühtrockner mit Gegenluftströmung in ein rieselfähiges trockenes Granulat übergeführt. Die durchschnittliche Grösse der dabei erzeugten Körner lag bei ca. 100 pm, die restliche Feuchtigkeit bei ca. 2 Gew.-%.

Ca, 1,3 kg des Granulats wurden hierauf in eine Silikongummiform abgefüllt und nach dem Nassmatrizenverfahren kalt-isostatisch zu einem Pressling verdichtet. Die hohlzylindrische Form (Durchmesser 59 mm, Füllhöhe 404 mm) wurde dabei mit einem Deckel verschlossen und in ein Oelbad eingesetzt, auf welches dann ein Druck von 100 MPa ausgeübt wurde. Dieser pflanzte sich allseitig auf die Gummiform fort, so dass ein Pressling mit einer Dichte von 2950 kg/m³ (53% des theoretischen Wertes) erreicht wurde. Der Pressling hatte einen Durchmesser von 43 mm bei einer Höhe von 295 mm.

Der Pressling wurde aus der Form genommen und bei einer Temperatur von 1200°C während einer Zeit von 2 h gesintert. Dabei wurde das organische Bindemittel beim Durchlaufen des Temperaturbereiches von 200 bis 600°C verbrannt und die Schwindung ohne Verformung des Körpers im Bereich von 900 bis 1050°C in kurzer Zeit durchgeführt. Der fertig gesinterte Widerstandskörper 1 hatte einen Durchmesser von 35 mm bei einer Länge von 240 mm und einer Dichte von 5500 kg/m³ (98% des theoretischen Wertes).

Die Kontaktierung des monolithischen Sinterkörpers erfolgte durch einmaliges Flammspritzen seiner Stirnflächen (3) mit Aluminium. Der elektrische Uebergang erfolgte mittels Druckkontakten (Kontaktfedern 4). Der fertige kontaktierte Sinterkörper wurde nun mit einer 6 mm dicken Schicht eines temperaturbeständigen organischen Materials, im vorliegenden Fall eines Epoxydharzes versehen. Dieser hohlzylindrische glatte Mantel für Innenraumaufstellung des Ableiters wurde durch Umgiessen des Widerstandskörpers 1 hergestellt. Für Freiluftaufstellung kann der Mantel mit Schirmen bzw. Rippen zwecks Vergrösserung der Oberfläche versehen werden.

### Ausführungsbeispiel II

Es wurde ein Ueberspannungsableiter mit einem Widerstandskörper 1 gleicher Abmessungen und Zusammensetzung wie in Biespiel I hergestellt. Die Verfahrensschritte des Mischens, Mahlens und Trocknens der Ausgangsstoffe entsprechen denjenigen des Biespiels I.

Ca. 1,3 kg des Granulats wurden nun in eine hohlzylindrische Silikongummiform abgefüllt und nach dem Trockenmatrizenverfahren (Radialpressverfahren) kalt-isostatisch zu einem Pressling verdichtet. Die hohlyzylindrische Form hatte einen Innendurchmesser von 69 mm bei einer Füllhöhe von 295 mm. Sie wurde stirnseitig durch einen Kolben abgeschlossen. Die von aussen eingeleiteten hydraulischen Kräfte wirkten dabei ausschliesslich radial (zweidimensional), während in axialer Richtung lediglich die Reaktionskräfte ausgeübt wurden, ohne eine Stauchung des Masse in dieser Richtung zu bewirken. Der hydrostatische Druck betrug 100 MPa. Der Pressling hatte eine Dichte von 2950 kg/m³ (53% des theoretischen Wertes), einen Durchmesser von 43 mm und eine Höhe von 295 mm.

Der Pressling wurde nun aus der Form genommen und bei einer Temperatur von 1200°C während 2 h in analoger Weise wie unter Beispiel I angegeben, gesintert. Der fertige Sinterkörper hatte einen Durchmesser von 35 mm bei einer Länge von 240 mm und einer Dichte von 5500 kg/m' (98% der theoretischen Wertes).

Zusätzlich zur stirnseitigen Metallisierung wurden zwecks Verstärkung auf den Stirnseiten des Widerstandskörpers 1 metallische Kontakte aufgelötet. Schliesslich wurde der Widerstandskörper 1 mit einem glatten Schrumpfschlauch aus Silikonmaterial als Isolierkörper 2 (Mantel) versehen.

Das Pressverfahren nach Beispiel II hat den Vorteil, dass der Pressling in seiner für die Betriebsspannung massgebenden axialen Länge besser definiert ist und diese durch Verstellen des stirnseitigen Kolbens leicht geändert, korrigiert und den Betriebsbedürfnissen angepasst werden kann. Dies ist im vorliegenden Fall der Fertigung monolithischer Widerstandskörper von besonderer Bedeutung, da die Anspassung an die Betriebsspannung nicht - wie für herkömmliche, aus einer Anzahl Scheiben bestehende Ableiter - nachträglich durch Variation der Scheibenzahl erfolgen kann. Auch eignet sich dieses Verfahren besser zur Automatisation und Massenproduktion.

Im Falle der Beispiele I und 11 betrug die Dauerbetriebsspannung des Ableiters 24 kV, die Restspannung unter einer Stosswelle von 10 kA, 8/20 ps 70 kV.

Die Erfindung ist nicht auf die Ausführungsbeispiele beschränkt. Beim Vorverdichten soll im allgemeinen ein Pressling von mindestens 40% Dichte und beim Sintern ein Sinterkörper von mindestens 90% Dichte bezogen auf den theoretischen Wert erreicht werden. Das Höhen- zu Durchmesserverhältnis des Widerstandskörpers kann allgemein >1 sein. Der Widerstandskörper kann auch eine andere als glatte Zylinderform (Fig. 1) aufweisen. Er kann z.B. aussen durch Rippen bzw. Rillen begrenzt sein (Fig. 2) oder eine Bohrung besitzen (Hohlzylinder nach Fig. 3).

Der Isolierkörper (Mantel) kann als umgossene Masse in Epoxydharz, Polymerbeton, Silikonharz oder als Umhüllung in Form eines Schrumpfschlauches, einer Beschichtung, eines Anstrichs oder einer Verglasung ausgeführt werden.

Im einfachsten Fall für Innenraumaufstellung besteht der Ableiter lediglich aus einem mit Glas, Lack oder Kunststoff dünn beschichteten Widerstandskörper mit stirnseitig angepressten federnden Metallkontakten.

Dank monolithischer Ausführung des Widerstandskörpers (Varistorkörper) ist der konstruktiven Gestaltung des Ueberspannungsableiters praktisch keine Grenze gesetzt.

## Patentansprüche

1. Verfahren zur Herstellung eines einen aktiven Widerstandskörper enthaltenden Ueberspannungsableiters bei welchem eine ZnO- und zusätzliche Metalloxydpulver enthaltende Pulvermischung in ein rieselfähiges Granulat übergeführt und letzteres in eine hochelastische, möglichst der Endform des Widerstandskörpers (1) ähnliche Hohlform abgefüllt und kalt, isostatisch oder radial zu einem einzigen monolithischen, der Endform des Widerstandskörpers entsprechenden kompakten Pressling mit mindestens 40% der theoretischen Dichte gepresst und dieser vorverdichtete Pressling in einem nachfolgenden Sinterprozess auf eine Dichte von mindestens 90% des theoretischen Wertes zu einem einzigen monolithischen Widerstandskörper (1) mit vorgegebenen Endabmessungen dichtgesintert wird und dass der gesinterte Widerstandskörper (1) abschliessend an seinen beiden Stirnseiten mechanisch bearbeitet und kontaktiert und durch Umhüllen oder Beschichten mit einem Isolierkörper (2) in Form eines Mantels versehen wird und mit allen übrigen Bauelementen wie Isolierkörper, Armaturen und Stromzuführungen zu einem fertigen Ableiter zusammengebaut wird.

2. Verfahren nach Anspruch 1, dadurch gekennzeichnet, dass ein aktiver Widerstandskörper (1) von säulenförmigen Abmessungen mit einem Höhen-zu Durchmesserverhältnis von >1 vorverdichtet wird.

3. Verfahren nach Anspruch 1, dadurch gekennzeichnet, dass der isolierkörper (2) als ein den aktiven Widerstandskörper (1) umgebender Mantel ausgeführt wird, dergestalt, dass der Widerstandskörper (1) mit einem Kunststoff, bestehend aus Epoxydharz oder Polymerbeton oder silikonharz oder -Elastomer umgossen oder mit einem Schrumpfschlauch aus Kunststoff überzogen oder mit einem Anstrich aus einem Kunststoff versehen oder mit einem Glas beschichtet wird.

4. Überspannungsableiter hergestellt nach dem Verfahren gemäß Anspruch 1 mit einem aktiven Widerstandskörper (1) aus einem spannungsabhängigen Widerstandsmaterial auf ZnO-Basis, einem Isolierkörper (2) sowie als Elektroden (5, 6) dienenden Anschlussstücken für die elektrischen Verbindungen, bei dem der aktive Widerstandskörper (1) unabhängig von der anzulegenden Betriebsspannung aus einem einzigen, kompakten, monolithischen, im wesentlichen eine zylindrische oder eine hohlzylindrische Form mit einem Verhältnis Höhe zu Durchmesser >1 aufweisenden Werkstück besteht, dadurch gekennzeichnet, dass der Widerstandskörper insgesamt nur zwei, an gegenüberliegenden Stirnflächen (3) aufgebrachte Kontaktflächen und an jeder stirnseitigen Endpartie mindestens je eine ringförmige Nut zur Verbesserung der Haftung gegenüber der benachbarten Elektode (5, 6) besitzt.

5. Überspannungsableiter hergestellt nach dem Verfahren gemäß Anspruch 1 mit einem aktiven Widerstandskörper (1) aus einem spannungsabhängigen Widerstandsmaterial auf ZnO-Basis, einem Isolierkörper (2) sowie als Elektroden (5, 6) dienenden Anschlussstücken für die elektrischen Verbindungen, bei dem der aktive Widerstandskörper (1) unabhängig von der anzulegenden Betriebsspannung aus einem einzigen, kompakten, monolithischen, im wesentlichen eine hohlzylindrische Form mit einem Verhältnis Höhe zu Durchmesser >1 aufweisenden Werkstück besteht, dadurch gekennzeichnet dass der Widerstandskörper insgesamt nur zwei, an gegenüberliegenden Stirnflächen (3) aufgebrachte Kontaktflächen besitzt, und dass die Elektroden (5, 6) mittels einer mit einem Gewinde versehenen Zugstange (9) aus Isoliermaterial fest auf die Kontaktflächen des Widerstandskörpers (1) gepresst sind.

6. Überspannungsableiter nach einem der Ansprüche 4 oder 5 dadurch gekennzeichnet, dass der Isolierkörper (2) aus einem im Innern im wesentlichen durch eine Zylinderfläche begrenzten Mantel aus einem Giessharz oder einem Schrumpfschlauch oder einem Anstrich oder einem Glas besteht.

## Revendications

1. Procédé de fabrication d'un parafoudre comprenant un corps de résistance actif, suivant lequel on transforme un mélange pulvérulent contenant du ZnO et une poudre d'oxyde métallique supplémentaire en granules meubles et on introduit ceux-ci dans un moule creux très élastique ressemblant autant que possible à la forme finale du corps de résistance (1) et on les presse à froid isostatiquement ou radialement en un corps pressé compact monolithique unique correspondant à la forme finale du corps de résistance ayant au moins 40% de a masse volumique théorique et on fritte ce corps pressé préalablement comprimé au cours d'un processus de frittage ultérieur jusqu'à une masse volumique d'au moins 90% de la valeur théorique en un corps de résistance (1) monolithique unique ayant des dimensions finales données au préalable et finalement, on travaille mécaniquement et on munit de contacts le corps de résistance (1) fritté à ses deux faces d'about et on le munit par enveloppement ou revêtement d'un corps d'isolateur (2) sous la forme d'une enveloppe et on l'assemble avec les autres éléments de construction habituels tels qu'un corps d'isolateur, des armatures et des conducteurs de courant en un parafoudre complet.

2. Procédé suivant la revendication 1, caractérisé en ce qu'on comprime au préalable un corps de résistance actif (1) ayant des dimensions lui donnant la forme d'une colonne avec un rapport de la hauteur au diamètre supérieur à 1.

3. Procédé suivant la revendication 1, caractérisé en ce qu'on exécute le corps d'isolateur (2) sous la forme d'une enveloppe entourant le corps de résistance actif (1) en coulant autour du corps de résistance (1) une résine synthétique consistant en résine époxyde, en béton de polymère, en résine de silicone ou en élastomère ou en le recouvrant d'un tube rétrécissable en matière plastique ou en le munissant d'une couche d'une résine synthétique ou en le revêtant d'un verre.

4. Parafoudre fabriqué par le procédé suivant la revendication 1, comprenant un corps de résistance actif (1) fait d'une matière résistante dépendante de la tension à base de ZnO, un corps d'isolateur (2) ainsi que des pièces de raccordement servant d'électrodes (5, 6) pour les connexions électriques, dans lequel le corps de résistance (1), indépendamment de la tension de service appliquée, consiste en une pièce unique, compacte, monolithique de forme essentiellement cylindrique ou cylindrique creuse présentant un rapport de la hauteur au diamètre supérieur à 1, caractérisé en ce que le corps de résistance comprend au total seulement deux surfaces de contact appliquées aux faces d'about opposées (3) et au moins une gorge annulaire à chaque partie terminale aux faces d'about pour améliorer l'adhérence avec l'électrode contiguë (5, 6).

5. Parafoudre fabriqué par le procédé suivant la revendication 1, comprenant un corps de résistance actif (1) fait d'une matière résistante dépendante de la tension à base de ZnO, un corps d'isolateur (2) ainsi que des pièces de raccordement servant d'électrodes (5, 6) pour les connexions électriques, dans lequel le corps de résistance (1), indépendamment de la tension de service appliquée, consiste en une pièce unique, compacte, monolithique de forme essentiellement cylindrique creuse présentant un rapport de la hatuteur au diamètre supérieur à 1, caractérisé en ce que le corps de résistance comprend au total seulement deux surfaces de contact appliquées aux faces d'about opposées (3) et que les électrodes (5, 6) sont pressées fermement sur les surfaces de contact du corps de résistance (1) au moyen d'une tige de traction (9) munie d'un filet de vis.

6. Parafoudre suivant la revendication 4 ou 5, caractérisé en ce que le corps d'isolateur (2) consiste en une enveloppe en résine à couler délimitée à l'intérieur essentiellement par une surface cylindrique, ou en un tube rétrécissable ou en une peinture ou en un verre.

## Claims

1. Process for the production of a lightning arrester containing an active resistor core in which a powder mixture containing ZnO powder and additional metal oxide powders is converted into pourable granules and the latter are filled into a highly flexible hollow mould, as similar as possible to the final shape of the resistor core (1), and cold-pressed isostatically or radially into a single monolithic compact moulding, corresponding to the final shape of the resistor core, with at least 40% of the theoretical density, and this precompacted moulding is dense sintered in a following sintering process to a density of at least 90% of the theoretical value into a single monolithic resistor core (1) of given final dimensions and in that the sintered resistor core (1) is finally machined and contacted at both its ends and provided with an insulator (2) in the form of a jacket by sheathing or coating and assembled with all other components such as insulator, fittings and power supply lines into a finished arrester.

2. Process according to Claim 1, characterised in that an active resistor core (1) of columnar dimensions is precompressed with a height to diameter ratio of >1.

3. Process according to Claim 1, characterised in that the insulator (2) is made as a jacket surrounding the active resistor core (1), designed such that the resistor core (1) has a plastic, consisting of epoxy resin or concrete polymer or silicone resin or silicone elastomer, cast around it or a shrink-fit tube of plastic drawn over it or is provided with a coat of paint made from a plastic or is coated with a glass.

4. Lightning arrester produced by the process according to Claim 1, having an active resistor core (1) made of a voltage-dependent resistance material based on ZnO, an insulator (2) and terminal fittings serving as electrodes (5, 6) for the electrical connections, in which the active resistor core (1), irrespective of the operating voltage to be applied, consists of a single, compact, monolithic workpiece having substantially a cylindrical or a hollow-cylindrical shape with a height to diameter ratio >1, characterized in that the resistor core has a total of only two contact areas applied at opposite ends (3) and has at the end portion at either end at least one annular groove in each case for improving the adhesion with respect to the adjacent electrode (5, 6).

5. Lightning arrester produced by the process according to Claim 1, having an active resistor core (1) made of a voltage-dependent resistance material based on ZnO, an insulator (2) and terminal fittings serving as electrodes (5, 6) for the electrical connections, in which the active resistor core (1), irrespective of the operating voltage to be applied, consists of a single, compact, monolithic workpiece having substantially a hollow-cylindrical shape with a height to diameter ratio >1, characterized in that the resistor core has a total of only two contact areas applied at opposite ends (3), and in that the electrodes (5, 6) are pressed by means of a tie rod (9) of insulating material provided with a screw thread firmly onto the contact areas of the resistor core (1).

6. Lightning arrester according to one of Claims 4 or 5, characterised in that the insulator (2) consists of a jacket bounded internally substantially by a cylindrical area and made of a cast resin or a shrink-fit tube or a paint or a glass.
